# EUROPÄISCHE PATENTSCHRIFT

(11) **EP 0 126 498 B1**
(45) Veröffentlichungstag und Bekanntmachung des Hinweises auf die Patenterteilung: **16.06.1987**
(21) Anmeldenummer: 84200397.2
(22) Anmeldetag: 20.03.1984
(51) Int. Cl.: C23C 22/83, B05D 7/16

(54) **Verfahren zum Korrosionsschutz von Metallen**
Process for the corrosion protection of metals
Procédé pour la protection des métaux contre la corrosion

(30) Priorität: 26.04.1983 DE 3315019
(43) Veröffentlichungstag der Anmeldung: 28.11.1984
(73) Patentinhaber: METALLGESELLSCHAFT AG, 60015 Frankfurt (DE); Société Continentale Parker, 92111 Clichy (FR)
(72) Erfinder: Jörns, Peter, D-6000 Frankfurt am Main (DE); Rausch, Werner, Dr., D-6370 Oberursel (DE); Rossmann, Gisela, D-6000 Frankfurt am Main (DE)
(74) Vertreter: Rieger, Harald, Dr.

## Beschreibung

Die Erfindung betrifft ein Verfahren zum Korrosionsschutz von Metallen, insbesondere von Eisen und Stahl, durch Aufbringen einer Phosphatschicht und Imprägnieren der Phosphatschicht mit organischem Kunstharz.

Es ist bekannt, auf Metalloberflächen Schutzüberzüge aufzubringen, um die Korrosionsbeständigkeit zu verbessern. Hierzu werden üblicherweise die Metalloberflächen mit Lösungen in Berührung gebracht, die einen Phosphatüberzug ausbilden.

Die Erzeugung der Phosphatüberzüge geschieht im allgemeinen nach dem Verfahrensschema
Reinigung,
Wasserspülung,
Bildung des Phosphatüberzuges,
Wasserspülung.

Zur weiteren Verbesserung des so erhaltenen Phosphatüberzuges ist es üblich, eine Behandlung mit einer Nachbehandlungslösung anzuschließen. Neben der Nachspülung mit Lösungen auf Chromatbasis ist es zur Nachbehandlung von Phosphatüberzügen bekannt, eine nicht zusammenhängende Dichtungsschicht eines hydrophobmachenden Mittels, z. B. unter Verwendung organischer Stoffe, etwa auf Basis Polyisocyanat modifizierter Harzkondensationsprodukte (DE-AS 11 47820) zu erzeugen bzw. mit trochnenden Ölen oder niedrigviskosen Lacken abzudichten (H. Fortmann « Nachbehandlungsverfahren phosphatierter Eisenteile •, Metallwaren-Industrie und Galvanotechnik MSV Nr. 6 (1943), Seite 229). Diese Mittel konnten sich jedoch gegenüber den chrömhaltigen Nachbehandlungslösungen aus Gründen niederer Qualität nicht durchsetzen. Zudem führten zahlreiche dieser Mittel nicht zu brauchbaren Ergebnissen.

Weiterhin ist es bekannt, chemisch aufgebrachte Umwandlungsüberzüge, insbesondere Phosphatüberzüge. auf Metallen mittels Lösungen nachzubehandeln, die eine Poly-4-vinyl-phenolverbindung der Formel
enthält. Hierbei sind
n eine Zahl zwischen 5 und 100,
x unabhängig voneinander Wasserstoff und/oder CRR_{I}OH-Gruppen mit R und R₁ = Wasserstoff, aliphatischem und/oder aromatischem Rest mit 1 bis 12 Kohlenstoffatomen (DE-OS 31 46265).

Der pH-Wert der zum Einsatz kommenden Lösung liegt üblicherweise im alkalischen Bereich, was bei der Behandlung von mit Umwandlungsüberzügen versehenen Metalloberflächen gegebenenfalls mit dem Nachteil einer teilweisen Schichtablösung verbunden sein kann.

Schließlich ist es auch bekannt, Phosphatschichten zunächst mit Cr-(VI)haltigen Lösungen nachzuspülen, ein Vorgang der üblicherweise zum Phosphatierprozeß gerechnet wird, und dann mit anorganischen Verbindungen, Ölen, Wachsen oder Lacken nachzubehandeln (W. Rausch, « Die Phosphatierung von Metallen Eugen G. Leuze Verlag, Saalgau Württ. 1974, Seite 120). Obgleich diese Behandlungen einen Korrosionsschutz verleihen, der bis an den Schutzwert von verzinkten, chromatierten Oberflächen heranreicht, sind sie bei höheren Beanspruchungen nicht mehr zufriedenstellend. Nachteilig ist auch, daß diese Art Imprägnierung häufig flüssige, weiche bis halbharte Filme von nur geringer Abriebbeständigkeit liefert.

Aufgabe der Erfindung ist es, ein Verfahren bereitzustellen, das die Nachteile der bekannten Verfahren nicht aufweist und Oberflächen mit ausgezeichnetem Korrosionsschutz sowie hoher Abriebbeständigkeit liefert.

Die Aufgabe wird gelöst, indem das Verfahren der eingangs genannten Art entsprechend der Erfindung derart ausgestaltet wird, daß man auf der Metalloberfläche zunächst eine Phosphatschicht mit einem Flächengewicht von mindestens 8 g/m² erzeugt und mittels einer wäßrigen Lösung oder Dispersion eines kationischen Kunstharzes stromlos mindestens 8 g/m² Kunstharz aufbringt und einbrennt.

Überraschenderweise führt gerade die Kunstharzbeschichtung derartig dicker Phosphatschichten zu Erzeugnissen mit sehr hohen Korrosionsschutzwerten, was im Gegensatz zu der herrschenden Meinung steht, daß mit Kunstharz zu behandelnde Phosphatschichten dünn sein sollen (vgl. z. B. W. Rausch « Die Phosphatierung von Metallen Eugen G. Leuze Verlag, Saalgau Württ. 1974, Seite 142).

Eine vorteilhafte Weiterbildung des erfindungsgemäßen Verfahrens sieht vor, maximal 40 g/m² Kunstharz aufzubringen. Höhere Auftragsgewichte liefern praktisch keinen zusätzlichen Korrosionsschutz mehr.

Zur Erzeugung der Phosphatschichten werden an sich bekannte Phosphatierverfahren mit Zink. Zink + Eisen, Mangan, Mangan + Zink, Mangan + Eisen, Mangan + Zink + Eisen, Zink + Calcium und Zink + Calcium + Eisen als schichtbildende Kationen verwendet.

Zur Modifizierung der Schichtbildung können im Phosphatierbad noch weitere Kationen, z. B. Ni, Cu, Mg, Alkali, Ammonium, zugegen sein. Bei den nicht beschleunigten Langzeitphosphatierverfahren ist Phosphat das einzige Anion in der sauren, wäßrigen Phosphatierlösung. Zur Beschleunigung der Schichtbildung und zur Einstellung der erforderlichen Azidität sind in den Bädern häufig noch weitere Anionen, z. B. Nitrat, Nitrit, Chlorid, Sulfat, Chlorat, Fluorid, komplexes Fluorid, Zitrat, anwesend.

Für das erfindungsgemäße Verfahren eignen sich insbesondere die Phosphatierbäder, in denen mindestens ein erheblicher Anteil des während der Schichtbildung abgebeizten Eisens als zweiwertiges Eisen in Lösung bleibt.

Die Konzentration der Phosphatierbäder wird vorzugsweise zwischen 20 und 120 Punkten gewählt. Die Anwendungstemperatur liegt meist im Bereich von 40 bis 98 °C. Zur Schichtbildung wird das Tauchverfahren vorgezogen, weil es in einfacherer Weise als das Spritzverfahren die Einhaltung der in der Erfindung geforderten Schichtgewichtsgrenze erlaubt. Die Phosphatierzeiten betragen üblicherweise 4 bis 30 min.

Die im erfindungsgemäßen Verfahren zur Imprägnierung benutzten kationischen Kunstharze können mit organischen Säuren oder Phosphorsäure teilweise oder voll neutralisiert in dem wäßrigen Medium als Emulsion, Dispersion und/oder kolloidale Lösung vorliegen. Der Festkörpergehalt beträgt vorzugsweise 5 bis 25 'Gew.%.

Die kationischen Kunstharze werden aus der Gruppe der Polykondensations- und Polymerisationsharze ausgewählt und erhalten ihre kationische Funktion z. B. durch basische Stickstoff-enthaltende Gruppen, die nach Zugabe von Säure im wäßrigen Medium Kationen bilden. Kationische Acrylatharze sind beispielsweise durch Einpolymerisation von N,N-Dimethylaminoäthylmethacrylat erhältlich. Ferner lassen sich kationische Harze durch Umsetzung von Mannich-Basen des Bisphenols A mit Epoxidharzen herstellen. Besonders gut sind modifizierte Epoxidharze für das erfindungsgemäße Verfahren geeignet, die durch Addition eines Amins säurelöslich gemacht wurden und bei denen durch Addition eines halbseitig verkappten Diisocyanats während des Einbrennens eine Vernetzung ermöglicht ist.

Weiterhin ist es vorteilhaft, das kationische Kunstharz aus einer wäßrigen Lösung oder Dispersion aufzubringen, die zusätzlich aus der Lack- und Farbformulierung bekannten Zusätze und Modifizierungsmittel, wie Farb-, Füll- und Korrosionsschutzpigmente, lösliche Korrosionsinhibitoren, organische Lösungsmittel und/oder Additive für einen verbesserten Filmverlauf sowie zur Unterstützung des Vernetzungsvorganges beim Einbrennen, enthalten

Für das erfindungsgemäße Verfahren sind u. a. auch die Lackformulierungen geeignet, die für die kathodische Elektrotauchlackierung von Metallen Verwendung finden. Im Rahmen der Erfindung werden sie mit Erfolg als kationisches Kunstharz enthaltendes wäßriges Medium ohne Anwendung elektrischen Stromes eingesetzt.

Die Aufbringung des organischen Imprägnierfilms erfolgt durch Benetzung der phosphatierten Oberfläche mit der das kationische Kunstharz enthaltenden wäßrigen Lösung oder Dispersion. Die Benetzung kann durch Aufspritzen, Übergießen, Eintauchen und gegebenenfalls anschließendes Abschleudern von überschüssiger Flüssigkeit durchgeführt werden.

Um zu vermeiden, daß nach einmaliger Benetzung Fehlstellen im organischen Film zurückbleiben bzw. wenn hohe Auflagegewichte beabsichtigt sind, sieht eine weitere vorteilhafte Ausgestaltung der Erfindung vor, das kationische Kunstharz durch mindestens zweimaliges Benetzen mit kurzzeitigem Zwischentrocknen und abschließendem Einbrennen aufzubringen.

Die Zwischentrocknung sollte soweit geführt werden, bis der Film eine ausreichende mechanische Festigkeit erreicht hat.

Das den Auftrag des kationischen Kunstharzes abschließende Einbrennen erfolgt üblicherweise bei Objekttemperaturen zwischen 160 und 200 °C und Haltezeiten von 5 bis 30 min.

Eine vorteilhafte Weiterbildung der Erfindung besteht darin, zur weiteren Verbesserung des Korrosionsschutzes die Phosphatschicht vor dem Aufbringen des kationischen Kunstharzes mit an sich bekannten Cr(VI)-haltigen wäßrigen Passiviermitteln nachzubehandeln. Sie können auf Basis von Chromsäure, Chromchromat, Alkalidichromat und dergleichen formuliert sein.

Eine Nachbehandlung im Anschluß an das Einbrennen des kationischen Kunstharzes mit einem Korrosionsschutzöl stellt eine weitere vorteilhafte Ausführungsform der Erfindung dar. Hierdurch wird der Korrosionsschutz häufig weiter heraufgesetzt und der Oberfläche, insbesondere nach Behandlung als Schüttgut, ein ansprechendes gleichmäßig glänzendes Aussehen vermittelt. Eine anschließende Lackierung ist nicht vorgesehen.

Das erfindungsgemäße Verfahren eignet sich insbesondere zum hochwertigen Korrosionsschutz von Massenteilen aus dem funktionellen Bereich. Typische Werkstücke sind Schrauben, Muttern, Unterlegscheiben, Federn, Befestigungselemente, Bremsteile und dergleichen. Der Schutzwert der nach dem erfindungsgemäßen Verfahren erzeugten Schichten liegt meist deutlich über dem von chromatierten, elektrolytisch erzeugten Zink- und Cadmiumschichten.

Ein für das erfindungsgemäße Verfahren typischer Verfahrensgang umfaßt beispielsweise folgende Arbeitsstufen :
1. Entfettung : Stark alkalischer, wäßriger Tauchreiniger ; wäßriger Spritzreiniger, organische Lösungsmittel ;
2. Spülung mit Wasser ;
3. Entrostung und Entzunderung : Wäßrige Salzsäure, Schwefelsäure oder Phosphorsäure, gegebenenfalls auch Strahlen oder Schleifen ;
4. Spülung mit Wasser ;
5. Vorspülung : Warmwasser, gegebenenfalls unter Zusatz von Aktivierungsmittel ;
6. Phosphatierung ;
7. Spülung mit Wasser ;
8. Passivierende Nachspülung : Chrom(VI)-Chrom(III)-haltiges, wäßriges Nachspülmittel ;
9. Trocknung (falls gewünscht) ;
10. Imprägnierung mit kationischem Kunstharz : Pigmentierte Lösung/Emulsion eines kationischen, modifizierten Kunstharzes ; Festkörpergehalt : 25 %, 25 °C : 1 min Tauchen, danach Antrocknen an der Luft ; noch einmal 1 min Tauchen ;
11. Aushärtung des Imprägnierungsfilms : 20 min Einbrennen bei 185 °C Objekttemperatur.

Die unter 1. genannte Entfettung bzw. die Entrostung und Entzunderung gemäß 3. können entfallen, wenn die zu behandelnden Teile fettfrei bzw. rost- oder zunderfrei sind..

Nach vorstehendem Arbeitsgang behandelte Stahlteile zeigen erst nach 800 bis 1 000 Std. Salzsprühtest SS DIN 50021 beginnende Rostbildung. Wenn anstelle der kationischen Imprägnierung Rostschutzöle bzw. Rostschutzwachse auf die genannten Phosphatschichten aufgebracht werden, ist erste Rostbildung je nach verwendetem Rostschutzmittel nach 80 bis 500 Std. zu beobachten.

## Patentansprüche

1. Verfahren zum Korrosionsschutz von Metallen, insbesondere von Eisen und Stahl, durch Aufbringen einer Phosphatschicht und Imprägnieren der Phosphatschicht mit organischem Kunstharz, dadurch gekennzeichnet, daß man auf der Metalloberfläche zunächst eine Phosphatschicht mit einem Flächengewicht von mindestens 8 g/m² erzeugt und mittels einer wäßrigen Lösung oder Dispersion eines kationischen Kunstharzes stromlos mindestens 8 g/m² Kunstharz aufbringt und einbrennt.

2. Verfahren nach Anspruch 1, dadurch gekennzeichnet, daß man maximal 40 g/m2 Kunstharz aufbringt und einbrennt.

3. Verfahren nach Anspruch 1 oder 2, dadurch gekennzeichnet, daß man das kationische Kunstharz aus einer wäßrigen Lösung oder Dispersion aufbringt, die zusätzlich aus der Lack- und Farbformulierung bekannte Zusätze und Modifizierungsmittel, wie Farb-, Füll- und/oder Korrosionsschutzpigmente, lösliche Korrosionsinhibitoren, organische Lösungsmittel und/oder Additive für einen verbesserten Filmverlauf sowie zur Unterstützung des Vernetzungsvorganges beim Einbrennen enthält.

4. Verfahren nach Anspruch 1, 2 oder 3, dadurch gekennzeichnet, daß man das kationische Kunstharz durch mindestens zweimaliges Benetzen mit kurzzeitigem Zwischentrocknen und abschließendem Einbrennen aufbringt.

5. Verfahren nach einem oder mehreren der Ansprüche 1 bis 4, dadurch gekennzeichnet, daß man die Phosphatschicht vor dem Aufbringen des kationischen Kunstharzes mit einem Cr-(VI)haltigen wäßrigen Passiviermittel behandelt.

6. Verfahren nach einem oder mehreren der Ansprüche 1 bis 5, dadurch gekennzeichnet, daß man im Anschluß an das Einbrennen des kationischen Kunstharzes eine Nachbehandlung mit Korrosionsschutzöl durchführt.

## Claims

1. Process for the corrosion protection of metals, in particular of iron and steel, by applying a phosphate coating and impregnating the phosphate coating with synthetic organic resin, characterized in that first a phosphate coating having a weight per unit area of at least 8 g/m² is formed on the metal surface and thereafter at least 8 g/m² of synthetic organic resin are applied without the use of current by means of an aqueous solution or dispersion of a synthetic organic resin and the resin is cured.

2. Process according to claim 1. characterized in that a maximum of 40 g/m² of synthetic organic resin is applied and cured.

3. Process according to claim 1 or 2, characterized in that the cationic synthetic resin is applied by means of an aqueous solution or dispersion containing in addition additives and modifying agents known in the art of lacquer and paint formulation, such as colour pigments, extender pigments and/or corrosion-resistant pigments, soluble corrosion inhibitors, organic solvents and/or additives for improving film flow and also for assisting the crosslinking process during curing.

4. Process according to claim 1, 2 or 3, characterized in that the cationic synthetic resin is applied by wetting at least twice with a brief intermediate period of drying and final curing.

5. Process according to one or more of the claims 1 to 4, characterized in that the phosphate coating is treated with an aqueous Cr(VI)-containing passivating agent prior to the application of the cationic synthetic resin.

6. Process according to one or more of the claims 1 to 4, characterized in that subsequent to the curing of the cationic synthetic resin an after-treatment with a corrosion-resistant oil is carried out.

## Revendications

1. Procédé pour la protection contre la corrosion de métaux, notamment de fer et d'acier, par application d'une couche de phosphate et imprégnation de la couche de phosphate avec une résine synthétique organique, caractérisé en ce que l'on réalise sur la surface du métal tout d'abord une couche de phosphate d'un poids par unité de surface d'au moins 8 g/m² et on applique sans courant au moins 8 g/m² de résine synthétique au moyen d'une solution aqueuse ou d'une dispersion d'une résine synthétique cationique, et on la cuit.

2. Procédé selon la revendication 1, caractérisé en ce que l'on applique et cuit au maximum 40 g/m² de résine synthétique.

3. Procédé selon la revendication 1 ou 2, caractérisé en ce que l'on applique la-résine synthétique cationique à partir d'une solution aqueuse ou d'une dispersion qui contient en plus des additifs et des produits de modification connus pour les laques et les peintures, tels que pigments colorants, pigments de charge et/ou pigments de protection contre la corrosion, des inhibiteurs solubles de corrosion, des solvants organiques et/ou des additifs pour améliorer la formation de films ainsi que pour aider l'opération de réticulation pendant la cuisson.

4. Procédé selon la revendication 1, 2 ou 3, caractérisé en ce que l'on applique la résine synthétique cationique en deux fois au moins avec séchage intermédiaire suivi d'une cuisson.

5. Procédé selon l'une ou plusieurs des revendications 1 à 4, caractérisé en ce que l'on traite la couche de phosphate avant application de la résine synthétique cationique avec un passivateur aqueux contenant du Cr(VI).

6. Procédé selon l'une ou plusieurs des revendications 1 à 5, caractérisé en ce qu'après cuisson de la résine synthétique cationique, on effectue un traitement complémentaire avec une huile de protection contre la corrosion.
